# FASCICULE DE BREVET EUROPEEN

(11) **EP 0 048 713 B1**
(45) Date de publication et mention de la délivrance du brevet: **28.12.1983**
(21) Numéro de dépôt: 81900066.2
(22) Date de dépôt: 22.12.1980
(51) Int. Cl.: B22F 9/08

(54) **PROCEDE DE FABRICATION DE GRANULES METALLIQUES, PRODUITS OBTENUS ET DISPOSITIF POUR LA MISE EN OEUVRE DE CE PROCEDE**
VERFAHREN UND VORRICHTUNG ZUR HERSTELLUNG VON METALLTEILCHEN SOWIE DABEI ERHALTENE TEILCHEN
PROCESS FOR MANUFACTURING METAL PELLETS, PRODUCT OBTAINED THEREBY AND DEVICE FOR IMPLEMENTING SUCH PROCESS

(30) Priorité: 21.12.1979 FR 7932115
(43) Date de publication de la demande: 07.04.1982
(73) Titulaire: EXTRAMET, F-74100 Annemasse (FR)
(72) Inventeur: BIENVENU, Gérard, F-74250 Viuz en Salaz (FR); CHALEAT, Bernard, F-74160 St. Julien (FR)
(74) Mandataire: Thibon-Littaye, Annick
(86) Numéro de dépôt international: FR8000187
(87) Numéro de publication internationale: WO8101811

## Description

La présente invention concerne la fabrication de granulés métalliques. Elle a principalement pour objet un procédé de fabrication de granulés métalliques et elle s'étend aux produits obtenus conformément à ce procédé ainsi qu'à un dispositif particulièrement adapté à la mise en oeuvre de ce procédé.

L'invention est applicable pour mettre tout métal sous forme de granulés, en englobant dans cette notion, non seulement les métaux purs ou quasiment purs, mais aussi les compositions ou alliages métalliques. L'objectif est d'obtenir des grains pratiquement sphériques, de diamètre par exemple de l'ordre de 0,1 à 5 mm, formant ensemble une poudre qui soit coulable, facile à véhiculer par voie pneumatique, et qui présente une densité apparente relativement élevée, sans grande porosité, avec en outre la possibilité d'obtenir un calibrage uniforme des grains, éventuellement après un tri facile à réaliser.

Dans ce but, on est conduit nécessairement à partir d'un bain de métal en fusion. Mais les propriétés des métaux à l'état liquide, au passage de l'état liquide à l'état solide, puis à l'état solide, représentent des conditions spécifiques qui font que les procédés de granulation utilisés de manière classique dans le traitement de produits d'un autre genre, tels que des produits pâteux, ne leur sont pas applicables d'une manière générale. D'autre part, les procédés de production de granulés que l'on a pu appliquer à ce jour en partant de bains métalliques fondus, ne donnent pas encore satisfaction du point de vue de la régularité des formes et des dimensions, et les procédés s'apparentant à l'atomisation que l'on a cherché à appliquer à des produits à base de métaux réactifs comme le calcium conduisent à des poudres réactives et hygroscopiques qui se conservent mal et dont les possibilités d'emploi sont finalement limitées.

Tel est le cas notamment du procédé décrit dans la demande de brevet français FR-A-2 408 414 suivant lequel on forme un jet de métal fondu à travers un orifice vibrant pour diviser le jet en gouttes individuelles et l'on provoque par refroidissement la solidification de ces gouttes en granulés.

La présente invention propose un procédé qui pallie aux inconvénients de cet art antérieur. Il est caractérisé en ce que l'on fait passer le métal fondu à l'état divisé à travers un bain de purification, on le réunit en une masse de métal fondu séparée dudit bain par décantation, et l'on forme ledit jet de métal fondu par prélèvement à partir de ladite masse.

Le procédé selon l'invention peut s'appliquer à la fabrication de granulés métalliques à partir de bains de métaux en fusion de toute composition. On observera cependant que le plus souvent les métaux traités sont à l'état fondu à une température comprise entre 200 et 1 500 °C et que l'orifice vibrant par lequel sort le jet de métal fondu débouche en général dans une atmosphère refroidie par déperdition thermique dans l'air ambiant, dont la température peut donc se trouver comprise entre 20 et 90 °C par exemple. En pratique, on opère avantageusement dans des conditions telles que la différence de température entre le métal fondu à la formation du jet et l'atmosphère dans laquelle s'ouvre l'orifice vibrant soit au moins de l'ordre de 200 °C. et de préférence comprise entre 300 et 1 300 °C, et plus particulièrement entre 500 et 1 000 °C.

Selon un mode de mise en oeuvre préféré de l'invention, à la sortie de l'orifice vibrant on fait tomber les gouttes du jet par gravité à travers une atmosphère de gaz inerte maintenue à une température inférieure à la température de solidification du métal fondu. L'atmosphère de gaz inerte peut être choisie en fonction de la nature du métal, du diamètre du jet et des conditions de pression au niveau de l'orifice vibrant, de manière que les gouttes formées atteignent rapidement la vitesse de chute limite, sur une hauteur de chute laissée disponible dans l'atmosphère qui soit suffisante pour permettre une solidification complète des granulés avant leur collecte. En pratique, la vitesse de chute peut être par exemple de l'ordre de 2 à 30 mètres par seconde et, suivant les conditions thermiques, la solidification peut demander un temps correspondant à une hauteur de chute de l'ordre de 10 cm à 20 m, ou de préférence 20 cm à 10 m. Pendant cette solidification, ou au moins à son début, les gouttes de métal sont soumises à des efforts internes qui résultent des vibrations communiquées au moment de la division du jet en gouttes à la sortie de l'orifice vibrant. L'invention permet ainsi d'obtenir des poudres de granulés dans lesquelles les diamètres des granulés peuvent être par exemple de l'ordre de 0,2 à 3 mm, avec des dispersions par rapport à la dimension moyenne qui peuvent rester inférieures à ± 0,5 mm, ou même ne pas dépasser environ ±0.01 mm. En liaison avec les conditions de refroidissement appliquées, les poudres obtenues présentent de plus des qualités de surface qui sont en général favorables aux propriétés que l'on recherche dans ce genre de granulés, en particulier une dureté superficielle et une résistance qui contribuent à la bonne conservation de la poudre et à sa coulabilité. Le gaz inerte peut être par exemple de l'hélium, de l'argon ou des mélanges de ces gaz. Dans certains cas, on peut avoir intérêt à assurer en outre une dispersion des gouttes métalliques en cours de solidification par rapport à la direction de chute du jet, de manière à éviter que des gouttes individuelles puissent fusionner pendant la solidification.

Selon une autre caractéristique de l'invention, on peut maintenir la masse de métal en fusion d'où est prélevé le jet en contact avec un bain de purification choisi non miscible avec elle et dissolvant sélectivement les dérivés résultant de son oxydation éventuelle. On peut avantageusement faire fondre le métal, le faire passer à l'état fondu à travers le bain de dissolution sélective des dérivés d'oxydation et l'en séparer par décantation pour constituer la masse dans laquelle est prélevé le jet, et prévoir que le métal fondu soit alors conduit sans plus aucun contact avec l'air ou une atmosphère oxydante jusqu'à la sortie du jet dans une atmosphère inerte de refroidissement telle que décrite précédemment, de préférence par l'intermédiaire d'un tronçon de conduite verticale se terminant par l'orifice vibrant. Suivant un mode de mise en oeuvre particulièrement avantageux du procédé objet de l'invention, on peut prévoir de forcer la masse de métal en fusion à travers un filtre de retenue des particules solides, que l'on maintient immergé dans le bain de dissolution des dérivés oxydés et séparer ladite masse de ce bain par décantation préalablement à la formation du jet.

Il est ainsi possible de traiter selon l'invention des métaux réputés réactifs en évitant aisément toutes les difficultés que pourrait poser la présence de dérivés d'oxydation solides capables d'obstruer les trous du filtre ou l'orifice de sortie du jet et d'entraîner ainsi une irrégularité dans la formation des gouttes. Le bain utilisé peut être avantageusement constitué d'un halogénure fondu d'au moins un métal de la masse métallique fondue. Il peut aussi être constitué d'un halogénure fondu d'au moins un métal additionnel plus réducteur que le métal essentiel des granulés et incorporé en faible proportion dans ladite masse. Un tel métal additionnel peut être notamment le calcium, métal dont l'oxyde se dissout aisément dans un bain de fluorure et/ou chlorure de calcium. Une proportion de calcium de l'ordre de 0,5 à 10 % en poids est en général suffisante dans des métaux comme l'aluminium ou le magnésium par exemple. On remarquera que le métal additionnel peut se retrouver dans les granulés obtenus conformément à l'invention, alors que les conditions de mise en oeuvre préconisées permettent d'éviter que les sels fondus s'y retrouvent autrement qu'à l'état de traces, décelables mais non gênantes, et en particulier l'invention permet de produire des granulés de métaux réactifs comme le calcium, le magnésium ou l'aluminium qui, malgré l'emploi d'un bain de sels fondus, ne présentent aucun caractère d'hygroscopicité nuisible à la conservation et à la coulabilité des poudres.

La fabrication de granulés métalliques suivant le procédé objet de l'invention implique l'utilisation d'un dispositif comportant un four de fusion de métal dans un récipient de réception d'une masse de métal fondu, des moyens de formation d'un jet de métal prélevé dans ladite masse, à travers un orifice vibrant, des moyens pour provoquer la vibration dudit orifice et assurer ainsi la division du jet en gouttes individuelles, et une chambre de refroidissement et solidification du métal issu dutit orifice, sur au moins la distance parcourue par les gouttes pendant leur solidification. De préférence, le dispositif comporte un siphon de prélèvement de métal dans une masse de métal fondu séparée d'un bain de sels fondus par décantation dans ledit récipient. Il peut aussi avantageusement comporter un filtre à trous de dimensions inférieures ou au plus égales à celles de l'orifice vibrant, et des moyens pour forcer le métal fondu à travers ce filtre immergé dans le bain de sels fondus. D'autre part, ledit récipient de ladite chambre de refroidissement sont de préférence étanches et il est avantageusement prévu des moyens pour régler séparément la pression d'un gaz inerte dans ledit récipient et dans ladite chambre de refroidissement.

D'autres caractéristiques de l'invention apparaîtront à la lecture de la description qui suit, et en particulier de la description plus détaillée d'un dispositif de fabrication de granulés métalliques, faite en référence aux figures 1 à 3 des dessins annexés dans lesquels :
la figure 1 représente schématiquement en coupe les divers organes du dispositif selon l'invention dans un premier mode de réalisation ;
la figure 2 représente un tel dispositif, également en coupe verticale, dans un second mode de réalisation ; et
la figure 3 représente d'une manière plus détaillée le dispositif de la figure 2 dans sa partie supérieure.

Tel qu'il est décrit ci-après, le dispositif selon l'invention comprend une cellule de chauffe munie d'une enceinte étanche formant récipient et de moyens de chauffe, un organe d'introduction de matières premières dans la cellule, une chambre de refroidissement en communication avec la cellule par un conduit comportant un siphon et une zone percée d'au moins un orifice vibrant, un premier moyen pneumatique pour établir et commander la pression de l'atmosphère dans l'enceinte, un vibrateur relié à la zone comportant l'orifice vibrant et agencée de manière à le faire vibrer de façon continue, un second moyen pneumatique pour établir et commander la pression de l'atmosphère contenue dans la chambre de refroidissement, et un dispositif d'évacuation du solide de cette chambre.

Ainsi, le dispositif représenté sur la figure 1 comprend un organe obturable d'introduction de matière 1 pour amener le métal dans une cellule de chauffe 2 d'où le métal fondu est injecté dans une chambre ou tour de refroidissement 3 à travers un conduit 4. Un dispositif d'évacuation obturable 5 permet d'évacuer les granulés de métal solide formés dans la tour de refroidissement 3.

La cellule de chauffe 2 comprend une enceinte étanche 6 formant récipient pour contenir le métal en fusion et son bain de purification à l'état liquide. Cette enceinte 6 est chauffée par un four 7 entourant ses parois latérales et maintenant à l'intérieur de l'enceinte une température supérieure à la température de fusion du métal. Le métal en fusion 8 occupe la partie inférieure de l'enceinte 6 ; il est surmonté par une atmosphère gazeuse 9 dont la pression est commandée par un premier moyen pneumatique 10 auquel elle est reliée par une canalisation 23. Cette pression dans l'atmosphère 9 peut être augmentée ou diminuée, provoquant l'injection plus ou moins rapide du métal fondu 8 à travers le conduit 4.

Ce conduit est constitué par un tube recourbé 11 dont une extrémité 12 est immergée dans le métal fondu 8 et dont l'autre extrémité 13 pénètre verticalement dans la partie supérieure de la tour de refroidissement 3. La partie supérieure du tube, voisine de l'extrémité 12, est recourbée pour former siphon, le coude dépassant du niveau du métal fondu. L'extrémité 12, dont l'embouchure est tournée vers le fond 14 de l'enceinte 6, est munie d'un filtre 15 destiné à retenir les impuretés contenues dans le métal fondu. La zone de l'enceinte 6 au voisinage du fond 14 est une zone de décantation ou peuvent s'accumuler les impuretés de densité supérieure au reste du liquide. Le filtre pourra être placé juste au-dessus de cette zone de décantation du métal fondu pour empêcher les inclusions solides en suspension de colmater rapidement le filtre. La cellule de chauffe 2 comprend en outre un moyen mécanique de brassage schématiquement représenté par l'hélice 18, assurant le brassage et l'homogénéisation du liquide. L'extrémité 13 du tube 11 se termine par au moins un orifice pour l'injection du métal fondu dans la tour de refroidissement 3. L'écoulement filiforme de métal fondu ainsi obtenu forme un jet en chute verticale auquel on applique des vibrations pour produire des gouttes de liquide uniformes. Selon un mode de réalisation, l'extrémité 13 du tube est animée de vibrations par un vibrateur 16 et un dispositif de liaison schématiquement représenté par la tige 17. Les gouttes de métal fondu formées à l'extrémité 13 du conduit 4 sont dispersées dans la tour de refroidissement par un moyen de dispersion 19. Il s'agit par exemple d'une électrode annulaire entourant le jet et chargée électriquement par rapport à l'extrémité 13 du tube 11, qui provoque sur les gouttes l'apparition de charges électriques toutes de même signe. Les gouttes de liquide se dispersent en s'écartant de la direction verticale du jet et elles se solidifient avant de retomber au fond 20 de la tour 3. Cette dernière contient une atmosphère gazeuse permettant le refroidissement rapide du métal et inerte vis-à-vis de celui-ci. Elle peut comprendre différents moyens pour accélérer le refroidissement du métal, par exemple des moyens de mise en circulation du gaz. La vitesse de refroidissement des gouttes peut conditionner la nature de la phase du matériau solidifié et, ainsi, la qualité du produit obtenu. L'emploi d'une tour de refroidissement étanche permet d'empêcher la communication de son atmosphère interne avec l'air ambiant. La pression de l'atmosphère gazeuse de la tour peut être commandée par un second moyen pneumatique 25 auquel elle est raccordée par une canalisation 24.

Selon un mode de réalisation, l'organe d'introduction de métal 1 comporte un sas de communication 21 et le dispositif d'évacuation 5 comporte un sas 22.

Le dispositif des figures 2 et 3 comprend en grande partie les mêmes organes essentiels que le précédent. Il permet comme lui de purifier le métal déjà fondu, juste avant la formation du jet et des gouttes liquides, par réaction avec un bain de sels fondus capable de dissoudre les produits d'oxydation et de les retenir dans ce bain, mais plus spécialement dans le cas d'un bain de purification plus dense que le métal fondu.

On retrouve ainsi sur la figure 2 un four 31, entourant une cellule étanche 32 qui est montée au-dessus d'une tour 33 fermant une chambre étanche séparée de la cellule 32. La communication entre les deux a lieu seulement par l'intermédiaire d'un siphon 34 (figure 3).

Le four 31 permet de chauffer la cellule 32 de manière à faire fondre et maintenir en fusion les matériaux qui y sont introduits, aussi bien le métal destiné à constituer les granulés produits que des halogénures métalliques constituant le bain de purification. La cellule 32 est équipée pour définir à l'intérieur du four deux compartiments distincts communiquant entre eux par un filtre 35. La réalisation représentée en détail sur la figure 3 correspond au cas où l'on utilise un bain de sels de purification plus dense que le métal fondu. Une cheminée tubulaire 36 est disposée verticalement dans l'enceinte 32, dont elle traverse de manière étanche le couvercle 37, pour s'ouvrir à l'extérieur par l'intermédiaire d'un sas 38 pour le chargement des produits solides. Le filtre 35 est disposé en travers de l'extrémité inférieure de la cheminée 36, au-dessus du fond 39 de la cellule 32. Un premier compartiment 41 est ainsi constitué par le volume interne à la cheminée 36. C'est là qu'en fonctionnement on introduit le métal en morceaux solides par le sas 38 et que l'on assure sa fusion. Le métal est protégé de l'oxydation grâce à un gaz inerte qui est admis dans ce compartiment en 42. L'autre compartiment 43 est constitué par le volume intermédiaire entre la cheminée 36 et le récipient limitant la cellule 32. Il a pour rôle de permettre par décantation la séparation entre le métal fondu et le bain de purification après qu'il ait traversé ce bain. Il permet ainsi de créer dans la cellule 32 une masse de métal fondu 44 dans laquelle s'effectuera le prélèvement pour la formation du jet métallique liquide. Dans le cas de la figure, la masse de métal liquide 44 se décante au-dessus du bain de sels fondus 45 et elle est surmontée par une atmosphère de gaz inerte introduite dans la cellule 32 en 46. Le sel de purification est présent en quantité suffisante pour que le filtre 35 reste toujours immergé dans le bain 45. Par action sur les pressions de gaz inerte en 42 et 46, on peut forcer des liquides à travers le filtre 35, soit pour provoquer le transfert du métal fondu depuis le compartiment de fusion 41 jusqu'au compartiment de décantation 43, soit pour faire circuler le sel fondu à travers les trous du filtre à des fins de nettoyage.

La constitution des moyens de prélèvement de métal liquide, de formation du jet, et de division de celui-ci en gouttes, apparaît aussi sur les détails de la figure 3. Le conduit formant siphon 34 comprend deux tubes verticaux coaxiaux coulissant l'un dans l'autre. Le tube interne 40 traverse le fond 39 de la cellule 32. Il s'ouvre à son extrémité supérieure dans l'atmosphère de gaz inerte qui surmonte la masse de métal fondu 44, en 47, et il se termine à son extrémité inférieure par l'orifice vibrant 48 par lequel il débouche verticalement en haut de la tour 33. On a représenté en 49 un vibrateur qui agit sur l'extrémité du tube 46 et provoque ainsi la division du jet en gouttes liquides dès sa sortie de l'orifice 48. Le tube externe 51 du siphon peut être déplacé depuis l'extérieur de la cellule au moyen d'une tige 52. Il est fermé à son extrémité supérieure et lorsqu'il est abaissé complètement il débouche par son extrémité inférieure au niveau de la masse fondue 44. Sa manoeuvre permet ainsi d'amorcer le siphon et de faire s'écouler le métal liquide par le tube interne 46.

Le jet de métal liquide divisé en gouttes tombe dans la tour 33 qui est remplie d'un gaz inerte admis en 51 et extrait en 52 (figure 2). L'atmosphère interne à la tour se refroidit par déperdition thermique dans l'air ambiant à travers ses parois. La hauteur de la tour est suffisante pour que les gouttes de métal liquide se solidifient complètement au cours de leur chute. Les granulés solides ainsi obtenus sont recueillis au fond de la tour 33 et ils en sont extraits par un sas 53. Le filtre 35, ayant pour but d'empêcher le passage de toute inclusion solide qui pourrait venir boucher l'orifice vibrant 48, a des trous de dimension inférieure ou au plus égale à celle de cet orifice, et par exemple inférieure à 200 microns, pour des orifices vibrants de diamètres pouvant varier entre 200 microns et 3 mm.

Par rapport à la description qui précède, le dispositif selon l'invention peut être constitué différemment dans d'autres formes de réalisation. Ainsi par exemple, au niveau du four de fusion, la forme de la cheminée 36 et celle du siphon 34 peuvent être modifiées pour adapter la cellule 32 à recevoir un bain de sels fondus de densité inférieure à celle du métal fondu. Le prélèvement de métal liquide a alors lieu dans la masse qui se décante en dessous du bain de sels fondus. D'autre part, le rendement de production en granulés peut être augmenté, dans une fabrication industrielle, en remplaçant l'orifice unique 48 par une plaque vibrante munie de trous qui forment des jets distincts. On peut ainsi former une série de jets dans la même atmosphère de refroidissement et à l'extrémité d'un même dispositif de prélèvement. On peut aussi multiplier le nombre des dispositifs de prélèvement par siphonnage dans la même masse de métal liquide et ces différents dispositifs de prélèvement peuvent conduire à des jets formés soit dans la même tour de refroidissement soit dans des tours différentes.

On décrira maintenant des exemples de mise en oeuvre de l'invention dans la fabrication de différents granulés métalliques. Dans le cas de métaux réactifs, la granulation est effectuée en utilisant un dispositif tel que celui des figures 2 et 3, avec purification par un bain de sels fondus. Dans certains cas, on y ajoute un dispositif de dispersion des gouttes de métal, tel que celui qui a été décrit pour le dispositif de la figure 1.

Comme bain de purification on utilise suivant les cas soit un halogénure du métal à granuler, généralement un fluorure ou un chlorure, ou un mélange de tels sels, soit un halogénure d'un métal plus réducteur dont l'oxyde se forme préférentiellement à celui du métal à granuler. On apprécie notamment d'avoir à dissoudre les oxydes de calcium ou de lanthane dans leurs halogénures. Pour ce faire, on peut ajouter par exemple du calcium à un métal tel que l'aluminium ou le magnésium, en utilisant une proportion de calcium suffisante pour pouvoir réduire sensiblement tout l'oxyde éventuellement présent dans le métal à granuler, et retenir les oxydes par réaction de la chaux avec un bain de fluorure et/ou chlorure de calcium à travers lequel on fait passer le mélange métallique fondu.

Dans par exemple la fabrication de granulés d'étain, utilisables comme matériau de soudure, il n'y a pas de problème d'oxydation important à résoudre. On a cependant protégé la masse de métal fondu dans la cellule de fusion par un bain de couverture formé de l'eutectique LiCI-KCI, l'ensemble étant porté à 350 °C. La tour de refroidissement contenait de l'argon introduit dans les conditions normales de température et pression et le jet sortant de l'orifice vibrant passait à travers une électrode annulaire portée à 5000V. On a ainsi obtenu des granulés de spectre granulométrique 1 mm ± 0,01 mm.

Dans des conditions analogues, on a produit une poudre destinée à être utilisée en aluminothermie, à partir d'aluminium fondu porté à 850 °C en utilisant en outre un bain de cryolithe fondue (Na₃AIF₆) pour dissoudre l'alumine. L'aluminium fondu est plus dense que ce bain et il est donc prélevé au fond de la cellule. Le gaz de refroidissement était l'hélium.

Pour du magnésium, on utilise par exemple comme bain de sels fondus un mélange de chlorure et fluorure de magnésium.

Le calcium est largement utilisé par exemple dans l'affinage des fontes et aciers.

L'invention permet d'en disposer sous la forme d'une poudre régulière de granulés sphériques faciles à véhiculer et à doser, sans devoir pour autant y incorporer des constituants non désirables.

A partir de calcium fondu à 880 °C, purifié à travers un filtre à trous de 0,2 mm immergé dans un bain de l'eutectique chlorure de calcium/fluorure de calcium (à 13,76 % en poids de fluorure de calcium) et, après décantation du métal au-dessus de ce bain, en formant le jet à travers une buse de 0,4 mm de diamètre, vibrée à 1 500 hertz, et en faisant chuter les gouttes, sans dispersion, dans l'hélium utilisé comme gaz de refroidissement, on a obtenu une poudre de grains sphériques à surface lisse, de diamètre compris entre 0,6 et 1,6 mm, très peu réactive vis-à-vis de l'air, l'oxygène, l'eau.

L'addition de magnésium au calcium permet d'abaisser le point de fusion de l'alliage. De 11,5 % en poids de magnésium dans l'alliage à l'eutectique à 28 % en poids de magnésium, la température à imposer à l'alliage fondu est en fait déterminée par la température de fusion des sels : 645 °C pour l'eutectique CaCI₂-CaF₂- On porte donc la cellule de fusion à 700 °C par exemple.

Dans un autre exemple, on utilise le même bain de sels dans le cadre de la granulation d'aluminium. On ajoute alors à l'aluminium solide introduit, du calcium en quantité au moins stœchiométrique pour la réduction de l'oxygène qu'il peut contenir, soit par exemple 0,5% en poids de calcium pour de l'aluminium métal du commerce.

Dans les mêmes conditions, mais pour la granulation de magnésium, on a ajouté une plus grande proportion de calcium, de sorte que ce calcium se retrouve en majeure partie dans le magnésium en granulés produit, par exemple en proportion de 8 % en poids. Pour une teneur initiale de l'ordre de 0,1 % d'oxygène, seule une proportion de l'ordre de 0,25 % du mélange métallique est consommée dans le bain de sels, dont la quantité nécessaire est d'environ 50 g de bain par kilogramme de magnésium à traiter.

Dans tous ces exemples, la fréquence des vibrations imposées à l'orifice de sortie du jet était de 1 500 Hz, mais on peut augmenter cette fréquence à 6 000 Hz, ou utiliser toute fréquence comprise entre 1 000 et 16 000 Hz. D'autre part, la hauteur de chute dans le gaz de refroidissement était choisie suffisante pour qu'il y ait toujours solidification complète des gouttes au cours de la chute, en commençant aussitôt à la sortie de l'orifice vibrant, pour bénéficier de l'effet produit par la vibration sur les gouttes. On s'est basé sur les données suivantes en évaluant la température de gaz de refroidissement à 50 °C et pour température du métal à l'orifice vibrant de 70 °C au-dessus du point de fusion :

Naturellement, l'invention n'est pas limitée à la description ni aux exemples qui précèdent, pas plus qu'aux dessins les accompagnant, et toute variante imaginée par l'homme de l'art fait partie de la présente invention.

## Revendications

1. Procédé de fabrication de granulés métalliques, suivant lequel on forme un jet de métal fondu, à travers un orifice vibrant pour diviser le jet en gouttes individuelles et l'on provoque par refroidissement la solidification de ces gouttes en granulés, caractérisé en ce que l'on fait passer le métal fondu à l'état divisé à travers un bain de purification, on le réunit en une masse de métal fondu séparée dudit bain par décantation, et l'on forme ledit jet de métal fondu par prélèvement à partir de ladite masse.

2. Procédé selon la revendication 1, caractérisé en ce qu'à la sortie de l'orifice vibrant, on fait tomber les gouttes du jet par gravité à travers une atmosphère de gaz inerte maintenue à une température inférieure à la température de solidification du métal fondu.

3. Procédé selon la revendication 2, caractérisé en ce que l'on assure en outre une dispersion des gouttes en cours de solidification par rapport à la direction de chute du jet.

4. Procédé selon la revendication 1, caractérisé en ce que ledit bain de purification est maintenu en contact avec ladite masse de métal fondu et constitué par un bain non miscible avec elle dissolvant sélectivement les dérivés résultant de son oxydation éventuelle.

5. Procédé selon la revendication 4, caractérisé en ce que l'on force la masse de métal en fusion à travers un filtre de retenue des particules solides maintenu immergé dans ledit bain de purification.

6. Procédé selon la revendication 1, 2, 3, 4 ou 5, caractérisé en ce que le bain est constitué d'un halogénure fondu d'au moins un métal de ladite masse.

7. Procédé selon la revendication 1, 2, 3, 4 ou 5, caractérisé en ce que le bain est constitué d'un halogénure fondu d'un métal additionnel plus réducteur qu'un métal essentiel des granulés et incorporé en faible proportion dans ladite masse.

8. Procédé selon la revendication 1, 2, 3, 4 ou 5, caractérisé en ce que ledit métal est le calcium et ledit bain est constitué de fluorure et/ou chlorure de calcium.

9. Dispositif de fabrication de granulés métalliques pour la mise en oeuvre du procédé selon la revendication 1, caractérisé en ce qu'il comporte un four (7, 31) de fusion de métal dans un récipient (2, 32) de réception d'une masse de métal fondu et d'un bain de purification, des moyens pour faire passer le métal fondu à l'état divisé à travers le bain de purification et séparer ladite masse par décantation dans ledit récipient, des moyens (4, 11, 34) de formation d'un jet de métal prélevé dans ladite masse à travers un orifice vibrant (13, 48), des moyens (16, 49) pour provoquer la vibration dudit orifice et assurer ainsi la division du jet en gouttes individuelles, et une chambre (3, 33) de refroidissement et solidification du métal issu dudit orifice sur au moins la distance parcourue par les gouttes pendant leur solidification.

10. Dispositif selon la revendication 9, caractérisé en ce que lesdits moyens de formation du jet comprennent un siphon (4, 34) de prélèvement de métal fondu dans ladite masse de métal fondu (44) pour former ledit jet.

11. Dispositif selon la revendication 10, caractérisé en ce que les moyens pour faire passer le métal fondu à l'état divisé à travers le bain de purification sont constitués par un filtre (35) immergé dans ledit bain, qui présente des trous de dimension inférieure ou au plus égale à celle de l'orifice vibrant, et des moyens pour force le métal fondu à travers ce filtre.

## Claims

1. Method of production of metallic granules in which a jet of molten metal is formed through a vibrating orifice in order to divide the jet into individual drops and solidification of these drops is produced by cooling so as to form granules, characterized in that the molten metal is caused to pass in the divided state through a purification bath, is collected into a mass of molten metal separated from said bath by settling, and the said jet of molten metal is formed by withdrawal from said mass.

2. Method in accordance with claim 1, characterized in that the drops of the jet are caused to fall from the vibrating orifice under the action of gravity through an inert gas atmosphere which is maintained at a temperature below the solidification temperature of the molten metal.

3. Method in accordance with claim 2, characterized in that a dispersion of the drops during solidification is also carried out with respect to the direction of fall of the jet.

4. Method in accordance with claim 1, characterized in that said purification bath is maintained in contact with said mass of molten metal and is constituted by a bath which is not miscible with the mass and selectively dissolves the derivatives produced in the event of oxidation.

5. Method in accordance with claim 4, characterized in that the mass of molten metal is forced through a filter for retaining solid particles which is maintained immersed in said purification bath.

6. Method in accordance with claim 1, 2, 3, 4 or 5, characterized in that the bath is constituted by a fused halide of at least one metal of said mass.

7. Method in accordance with claim 1, 2, 3, 4 or 5, characterized in that the bath is constituted by a fused halide of an additional metal having higher reducing power than an essential metal of the granules and incorporated in said mass in a small proportion.

8. Method in accordance with claim 1, 2, 3, 4 or 5, characterized in that said metal is calcium and said bath is constituted by calcium fluoride and/or chloride.

9. Device for producing metallic granules for the application of the method in accordance with claim 1, characterized in that it comprises a furnace (7, 31) for melting metal within a vessel (2, 32) for receiving a mass of molten metal, and a purification bath, means for causing the molten metal to pass in the divided state through the purification bath and for separating said mass by settling within said vessel, means (4, 11, 34) for forming a jet of metal withdrawn from said mass through a vibrating orifice (13, 48), means (16, 49) for causing vibration of said orifice and thus dividing the jet into individual drops, and a chamber (3, 33) for cooling and solidifying the metal discharged from said orifice over at least the distance of travel of the drops during their solidification.

10. Device in accordance with claim 9, characterized in that said means for forming the jet comprise a siphon (4, 34) for withdrawing molten metal from said mass of molten metal (44) so as to form said jet.

11. Device in accordance with claim 10, characterized in that the means for causing the molten metal to pass in the divided state through the purification bath are constituted by a filter (35) immersed in said bath, having holes smaller in size than the vibrating orifice or equal thereto at a maximum and means for forcing the molten metal through this filter.

## Patentansprüche

1. Verfahren zur Herstellung von Metall-Pellets, bei dem man einen Strahl eines flüssigen Metalls bildet und durch eine vibrierende Öffnung drückt, um den Strahl in einzelne Tropfen zu zerteilen und bei dem man durch Abkühlung die Erstarrung der Tropfen zu Pellets hervorruft, dadurch gekennzeichnet, daß man das geschmolzene Metall in zerteiltem Zustand durch ein Reinigungsbad führt, es dann in einer getrennten Schmelze vereinigt, welche vom genannten Bad durch Abstehen getrennt wurde, und daß man das flüssige Metall für den Strahl aus der Schmelze entnimmt.

2. Verfahren nach Anspruch 1, dadurch gekennzeichnet, daß man im Anschluß an die vibrierende öffnung die Strahltropfen durch Schwerkraft durch eine Atmosphäre aus inertem gas fallen läßt, deren Temperatur niedriger gehalten ist als die Erstarrungstemperatur des geschmolzenen Metalls.

3. Verfahren nach Anspruch 2, dadurch gekennzeichnet, daß man außerdem eine Dispersion der in Erstarrung begriffenen Tropfen durch Einstellung der Strahlfallrichtung sicherstellt.

4. Verfahren nach Anspruch 1, dadurch gekennzeichnet, daß das genannte Reinigungsbad in Kontakt mit der genannten Schmelze gehalten wird, daß dieses Bad nicht mit der Schmelze mischbar ist, und daß es selektiv Produkte einer eventuellen Oxidation der Schmelze auflöst.

5. Verfahren nach Anspruch 4, dadurch gekennzeichnet, daß man die Schmelze durch eine Rückhaltefilter für feste Partikel preßt und daß dieser Filter sich im genannten Reinigungsbad befindet.

6. Verfahren nach Ansprüchen 1, 2, 3, 4 oder 5, dadurch gekennzeichnet, daß das Bad aus einem geschmolzenen Metallhalogenid besteht, dessen Metallkomponente zumindest einem Metall in der Schmelze entspricht.

7. Verfahren nach Ansprüchen 1, 2, 3, 4 oder 5, dadurch gekennzeichnet, daß das Bad aus einem geschmolzenen Metallhalogenid besteht, dessen Metallkomponente ein höheres Reduktionsvermögen besitzt, als das Hauptmetall in den Pellets und in geringem Anteil in der genannten Schmelze gelöst ist.

8. Verfahren nach den Ansprüchen 1, 2, 3, 4 oder 5, dadurch gekennzeichnet, daß das besagte Metall Calcium ist, und daß das besagte Bad aus Calcium-Fluorid und/oder -Chlorid besteht.

9. Vorrichtung zur Herstellung von Metall-Pellets zur Durchführung des Verfahrens gemäß Anspruch 1, gekennzeichnet durch einen Metallschmelzofen (7, 31) zum Erschmelzen des Metalls, das sich in einem Schmelztiegel (2, 32) befindet, durch ein Reinigungsbad, durch Mittel, mit denen das geschmolzene Metall in zerteiltem Zustand durch das Reinigungsbad zu leiten ist, und durch Mittel zum Trennen der Schmelze durch Abstehen lassen im genannten Tiegel, durch Mittel (11, 34) zur Bildung eines metallstrahles, der aus der Schmelze herausgezogen wird und durch eine vibrierende Öffnung (13, 48) austritt, durch Mittel (16, 49) zur Erzeugung der Vibration der Öffnung, um damit den Strahl in einzelne Tropfen zu zerteilen, und durch eine Kammer (3, 33) zum Abkühlen und Erstarren der aus der Öffnung ausgetretenen Schmelze, wenigstens entlang der Distanz, die die Tropfen während ihrer Erstarrung zurücklegen.

10. Vorrichtung nach Anspruch 9, dadurch gekennzeichnet, daß die besagten Mittel, die den Metallstrahl erzeugen, einen Siphon oder Flüssigkeitsheber (4, 34) für die Entnahme von geschmolzenem Metall aus der Schmelze (44) umfassen.

11. Vorrichtung nach Anspruch 10, dadurch gekennzeichnet, daß die Mittel, die das geschmolzene Metall im zerteilten Zustand durch das Reinigungsbad führen, aus einem Filter (35) bestehen, der in das Bad eingetaucht ist und Löcher aufweist, deren Abmessungen kleiner sind als oder höchstens gleich groß sind wie die vibrierende Öffnung, und gekennzeichnet durch Mittel zum Pressen der Schmelze durch diesen Filter.
